# EUROPÄISCHE PATENTSCHRIFT

(11) **EP 1 189 713 B1**
(45) Veröffentlichungstag und Bekanntmachung des Hinweises auf die Patenterteilung: **27.08.2003**
(21) Anmeldenummer: 00947865.2
(22) Anmeldetag: 21.06.2000
(51) Int. Cl.: B22D 11/06, B22D 13/04

(54) **ÜBER SCHLEUDERGIESSVERFAHREN HERGESTELLTES GIESSRAD**
CAST WHEEL PRODUCED BY CENTRIFUGAL CASTING
ROUE DE COULEE PRODUITE SELON UN PROCEDE DE CENTRIFUGATION

(30) Priorität: 23.06.1999 DE 19928777
(43) Veröffentlichungstag der Anmeldung: 27.03.2002
(73) Patentinhaber: Vacuumschmelze GmbH, 63450 Hanau (DE)
(72) Erfinder: NUETZEL, Dieter, D-63486 Bruchkoebel (DE); GROTE, Ewald, D-63695 Glauburg (DE); HERZER, Giselher, D-63486 Bruchkoebel (DE)
(74) Vertreter: Schmuckermaier, Bernhard
(86) Internationale Anmeldenummer: EP0005781
(87) Internationale Veröffentlichungsnummer: WO01000354

(56) Entgegenhaltungen:
- WO-A-96/33828
- WO-A-98/07535
- PATENT ABSTRACTS OF JAPAN vol. 011, no. 310 (M-630), 9. Oktober 1987 (1987-10-09) & JP 62 097748 A (FUJIKURA LTD), 7. Mai 1987 (1987-05-07) in der Anmeldung erwähnt
- PATENT ABSTRACTS OF JAPAN vol. 006, no. 242 (M-175), 30. November 1982 (1982-11-30) & JP 57 139453 A (HITACHI SEISAKUSHO KK;OTHERS: 01), 28. August 1982 (1982-08-28) in der Anmeldung erwähnt

## Beschreibung

Das kommerziell bedeutendste Verfahren zur Herstellung amorpher und/oder mikrokristalliner Werkstoffe in Band, Drahtoder Folienform ist die rasche Erstarrung von Metallschmelzen über Schmelzspinnverfahren. Bei diesem Herstellverfahren wird eine Metallschmelze durch eine Düse auf eine Gießwalze, Gießrad oder Gießtrommel gespritzt, die mit Geschwindigkeiten bis zu 30 m/s rotiert. Die Schmelze kühlt dabei mit Abkühlungsgeschwindigkeiten zwischen 10⁴ - 10⁶ K/s ab, erstarrt auf der Gießradoberfläche zu einem kontinuierlichem Band und wird von der Gießwalze abgelöst. Im U.S. Patent 4,142,571 ist eine derartige Apparatur zur Herstellung von metallischen Dünnbändern beschrieben.

Bei dem beschriebenen Herstellverfahren für Metallbänder oder -folien ergeben sich folgende Probleme bzw. Anforderungen an den Gießradwerkstoff:
a) Der Gießradwerkstoff muß eine genügend hohe Wärmeleitfähigkeit aufweisen, um die bei der Erstarrung der Schmelze bzw. bei der weiteren Abkühlung des erstarrten Bandes, Drahtes oder Faser freiwerdende Wärme abzuleiten. Ist dies nicht der Fall, so können sich z.B. folgende Probleme ergeben: Funkenflug, keine Bandbildung, die angestrebte Mikrostruktur der herzustellenden Metallfolie und damit die angestrebten Eigenschaften werden nicht erreicht (z.B. schlechte magnetische Eigenschaften von amorphen Folien aufgrund partieller Kristallisation) und/oder das hergestellte Band ist spröde und somit mechanisch nicht weiterverarbeitbar.
b) Der Gießradwerkstoff muß thermisch als auch mechanisch hoch belastbar sein, da die Gießradoberfläche durch die Wechselwirkung mit der Schmelze bzw. mit dem erstarrendem Band erheblichen Verschleiß ausgesetzt ist. Die Verschleißerscheinungen äußern sich in einer schlechten Qualität des hergestellten Bandes wie z.B. Löchern, rauhen Oberflächen etc. Diese mechanischen Defekte beeinträchtigen die mechanischen und magnetischen Eigenschaften des hergestellten Bandes empfindlich. Der Verschleiß des Gießrades führt ferner zu einem schlechten thermischen Kontakt zwischen Gießrad und Band, beziehungsweise zu einer schlechten Benetzung der Metallschmelze auf dem Gießrad. Damit wird die Abkühlgeschwindigkeit des Bandes verringert, was die bereits unter a) erwähnten Probleme nach sich zieht. Die Problematik des eben beschriebenen Gießradverschleißes tritt im besonderen bei längeren Gießzeiten auf und verschlechtert sich mit steigender Gießzeit solange, bis schließlich eine vernünftige Bandbildung nicht mehr möglich ist.

Aufgabe der Erfindung ist es somit, einen Werkstoff zu finden, dessen Verwendung als Gießradmaterial die problemlose Herstellung von amorphen oder mikrokristallinen, qualitativ hochwertigen Metalllegierungen im besonderen in großen, kommerziellen Mengen ermöglicht und das die oben beschriebenen Probleme weitgehend minimiert.

Zur Reduzierung des Verschleißes der Gießräder, der maßgeblich durch die zyklische thermische Belastung während des Gießprozesses bestimmt wird, müssen diese eine ausreichende mechanische Härte und Festigkeit sowie Ermüdungsbeständigkeit aufweisen. Um die hohen Abkühlgeschwindigkeiten zu erreichen, wie sie für die Herstellung von Werkstoffen mit amorpher Mikrostruktur notwendig sind, ist außerdem eine gleichmäßig hohe thermische Leitfähigkeit der Gießräder erforderlich.

Die hohe Wärmeleitfähigkeit und die hohe Festigkeit der Gießradwerkstoffe sind dabei nicht unabhängig voneinander einstellbar. In der Regel führt eine Erhöhung der Härte, die sich positiv auf das Verschleißverhalten der Gießräder auswirkt, zu einer Reduzierung der Wärmeleitfähigkeit; dies bringt für das Gießen von sensiblen amorphen Legierungen Probleme mit sich.

Die hohe Wärmeleitfähigkeit wird dabei durch die Verwendung von hoch thermisch leitfähigen Stählen, Kupfer oder Kupferlegierungen erreicht. Dabei kommen neben OF-Kupfer, aushärtbare und dispersionsgehärtete Kupferlegierungen sowie Cu-Be-Bronzen zum Einsatz.

Neben der Werkstoffauswahl und einer Optimierung der Werkstoffeigenschaften können die Gießräder mit geeigneten Beschichtungen (siehe European Patent No. EP 0 024 506) versehen werden, um das Verschleißverhalten während des Gießprozesses zu verbessern.

Zur Einstellung einer hohen mechanischen Festigkeit in Verbindung mit einer hohen Wärmeleitfähigkeit hat sich ein feinkörniges Gefüge der Gießradwerkstoffe bewährt (siehe Fig. 1), was sich günstig auf die Gießeigenschaften, insbesondere in Bezug auf den Verschleiß und die Lebensdauer der Gießräder, auswirkt. Solche Gefüge lassen sich durch einen Umformprozeß (in der Regel Heiß- bzw. Kaltschmieden oder Ringwalzen) in Verbindung mit einer Wärmebehandlung realisieren.
Gießräder für die rasche Erstarrung werden daher in der Regel zunächst aus gegossenen Blöcken geschnitten und mit verschiedenen Schmiede- (Freiformschmieden, Gesenkschmieden) oder anderen Umformverfahren (z.B. Ringwalzen) umgeformt.
Zu derartigen Schmiede- und Wärmebehandlungsverfahren für Gießradwerkstoffe existieren bereits verschiedene Verfahrenspatente:
In JP 62-097 748 wird z.B. an einem gegossenen Cu-Cr-Zr-Gießrad durch eine bestimmte Wärmebehandlung, welche die Ausbildung von groben Körnern verhindert, ein Gefüge mit einer Korngröße < 1000 µm eingestellt.

In der WO 96/33828 sind Gefüge sowie Schmiede- und Glühprozesse für Gießwalzen beschrieben, mit denen eine gleichmäßige Korngröße < 1000 µm eingestellt werden kann, um eine ausreichende Härte und Verschleißbeständigkeit in Verbindung mit einer hohen Wärmeleitfähigkeit zu erreichen.

In der WO 98/07535 wird durch Schmiedevariationen eine Korngröße < 500 µm in Verbindung mit einer äquiaxialen Korngeometrie eingestellt, um die Gießräder dem Anforderungsprofil (hohe Festigkeit, Verschleißbeständigkeit, hohe Wärmeleitfähigkeit) anzupassen. Durch die Korngeometrie können der Verschleiß und die Lebensdauer der Gießräder weiter verbessert werden. Neben dem Beitrag der Ausscheidungshärtung wird durch diese Kornfeinung die Festigkeit nach der Hall-Petch-Beziehung erhöht (siehe z.B. Gräfen H.: VDI-Lexikon Werkstofftechnik, VDI-Verlag, Düsseldorf 1993).

Trotz dieser vielfältigen Bemühungen lösen entsprechend dem Stand der Technik hergestellte Gießräder die eingangs beschriebene Problematik bei der Bandherstellung nicht in zufriedenstellender Weise.

Bei diesen geschmiedeten und wärmebehandelten Gießrädern treten dabei noch verschiedene Probleme auf.

In der Praxis erweist es sich in der Regel jedoch als schwierig, die als günstig erkannte homogene und feine Kornstruktur herzustellen. So kann durch eine ungleichmäßige Verformung während des Schmiedeprozesses in den Gießrädern eine inhomogene Gefügestruktur, wobei sehr grobe Körner neben kleinen Körnern vorliegen, entstehen. Im Einsatz führt dies zu einem verstärkten und inhomogenen Verschleiß der Gießradoberfläche. Während des Gießprozesses bilden sich vornehmlich an diesen Inhomogenitäten Oberflächenrisse oder es werden teilweise komplette Körner aus dem Substratwerkstoff herausgerissen. Die Gießräder müssen daher nach einer relativ kurzen Betriebszeit zwecks der Beseitigung der Oberflächendefekte nachgearbeitet werden. Für das Überarbeiten muß der Gießvorgang unterbrochen werden.
Beim Überarbeiten (Überdrehen) des Gießrades kann sich dabei das Problem ergeben, daß die Kornstruktur inhomogen und/oder gröber wird, wodurch sich das Verschleißverhalten verschlechtert. Dieses Problem ist mit der Herstelltechnik konventioneller Räder verknüpft, welche eine reproduzierbare Gefügestruktur letztlich nur an der Oberfläche garantieren kann.

Durch die teilweise inhomogene Gefügestruktur über den Umfang der geschmiedeten Gießräder entstehen außerdem Bereiche auf der Gießradoberfläche mit unterschiedlicher thermischer Leitfähigkeit. Dies führt bei amorphen Legierungen, die ein sehr sensibles Gießverhalten aufweisen (z.B. Fe_{73,5}Cu₁Nb₃Si_{13,5}B₉), durch lokal verzögertes Abkühlen der Schmelze zu unerwünschten Versprödungserscheinungen; damit sind diese amorphen Dünnbänder für eine Weiterverarbeitung nicht mehr geeignet.

Neben den Problemen beim Gießprozeß treten bei der Herstellung derartiger geschmiedeter Gießräder weitere Schwierigkeiten auf.

Beim Aufheizen großer Teile für das Heißschmieden (Gießräder weisen Durchmesser bis zu 1,2 m auf) können Spannungsrisse im Werkstoff entstehen, wodurch der Gießring vollständig zerstört wird. Zudem sind bei großen Bauteilen lange Aufheizzeiten anzuwenden, um eine gleichmäßige Durchwärmung und damit homogene Verformung zu erreichen. Bei bestimmten Bauweisen der Gießräder, bei denen ein Ring der hoch thermisch leitfähigen Legierung auf eine Stahl- oder Aluminiumnabe aufgeschrumpft wird, können während des Aufschrumpfprozesses durch die inhomogene Gefügestruktur oder andere Schmiedefehler Risse oder Materialtrennungen entstehen, wodurch das Gießrad ebenfalls nicht eingesetzt werden kann.

Die Herstellung der geschmiedeten Gießräder nach dem Stand der Technik ist aufgrund der dargestellten Schwierigkeiten sehr kostenintensiv und apparativ aufwendig. Aufgrund der Herstellungsprobleme sind nur wenige Firmen in der Lage derartige Gießräder mit dem für die rasche Erstarrung erforderlichen Anforderungsprofil herzustellen bzw. eine gleichbleibende Qualität der Gießräder zu gewährleisten. Die Beschaffung ist daher schwierig und teuer.

Es hat sich gezeigt, dass die eingangs beschriebene Aufgabe in besonders vorteilhafter Weise durch die Verwendung eines Gießwalzenwerkstoffes welcher nicht äquiaxiale, langgestreckte Kristallkörner aufweist, deren lange Achse in Radialrichtung des Gießrades orientiert ist, gelöst werden kann. Die Erfindung ist dem gemäß definiert in Anspruch 1. Bevorzugle Merkmale des erfindungsgemäßen Gießrades sind erwährt in den abhängigen Ansprüchen. Diese Gefügetextur verhindert ein Ausbrechen gesamter Körner aus der Gießradoberfläche, da die Körner durch ihre längliche Struktur fest in der Gießradoberfläche verankert sind.

Ferner begünstigt die längliche Struktur der Körner die Wärmeabfuhr von der Gießradoberfläche. Eine derartig texturierte Gefügestruktur begünstigt ferner die Ausbildung einer gleichmäßigen Kornstruktur sowohl in Radialrichtung als auch in Umfangsrichtung. Damit ergeben sich keine lokalen Verschleißnester über den Umfang, welche lokal die Bandqualität beeinträchtigen. Ferner bleibt die gleichmäßig feine Gefügestruktur auch nach dem Überarbeiten des Gießrades (Überdrehen) bestehen.

Gießräder mit einer derartigen Gefügestruktur können über Schleudergießverfahren realisiert werden. Bei diesem Herstellverfahren wird die Schmelze unter der Wirkung einer sehr hohen Radialbeschleunigung (bis zu 120facher Erbeschleunigung) erstarrt. Durch den entstehenden Druck tritt eine starke Entgasung der Schmelze auf, wodurch Verunreinigungen der flüssigen Schmelze verhindert werden. Durch diese Erstarrungscharakteristik entsteht ein sehr reines, hochverdichtetes Gefüge, das bereits im gegossenen Zustand sehr günstige mechanische Eigenschaften aufweist. Die schleudergegossenen Bauteile zeichnen sich zudem durch ein sehr homogenes, feinstrukturiertes Gussgefüge, welches frei von Einschlüssen, Blasen und Lunkern ist, aus. Dieses vor allem an der Oberfläche sehr homogene Gussgefüge reduziert zusätzlich Verschleißerscheinungen und ist somit ein weiteres Merkmal unserer Erfindung.

Durch die gleichmäßige, gerichtete Erstarrung von der Kokillenwand zur Bohrung entsteht das für den Gießprozeß günstige, gerichtete Korngefüge, bei dem die langgestreckten Körner in Radiusrichtung orientiert sind. Diese sehr homogene Gefügestruktur bewirkt einen über den gesamten Gießradumfang gleichmäßig geringen Verschleiß und liefert damit einen Beitrag zur Prozeßsicherheit der raschen Erstarrung. Durch diese Gefügestruktur sind die Körner außerdem fest in der Gießradoberfläche verankert und ein Ausbrechen kompletter Körner, wie sie bei geschmiedeten Gießrädern beobachtet werden kann, tritt bei derartigen Gefügen nicht mehr auf.

Bedingt durch die sehr gleichmäßige Gefügestruktur treten keine unerwünschten Schwankungen der Wärmeleitfähigkeit über den Gießradumfang auf, wodurch sensible, amorphe Legierungen mit einer höheren Prozeßsicherheit und verbesserter Qualität (Duktilität) gegossen werden können. Die Korngeometrie und Kornorientierung in radialer Richtung bedingt darüber hinaus eine beschleunigte Wärmeabfuhr von der Gießradoberfläche, was für die Rasche Erstarrung von Metallschmelzen signifikante Vorteile mit sich bringt.

Neben den Vorteilen der Gefügestruktur entfallen durch die endformnahe Formgebung beim Schleuderguß, mit dem rotationssymmetrische Gußteile bis zu 6000 mm Durchmesser hergestellt werden können, die kostenintensiven Umform- und Schmiedeprozesse. Dies führt zu einer signifikanten Reduzierung des Fertigungsaufwandes und damit sehr günstigen Herstellungskosten.

Zudem entfallen die im Abschnitt 2 beschriebenen Fertigungsund Verfügbarkeitsschwierigkeiten.
Die Erfindung wird im Folgenden anhand eines Ausführungsbeispieles und anhand von drei Schliffbildern beschrieben.

Wie der Figur 1 zu entnehmen ist, setzt sich das Gefüge eines schleudergegossenen Gießrades bei der Verwendung einer Cu-Cr-Zr-Legierung aus einer oberflächennahen Feinkornzone mit einer Tiefe von bis zu ca. 15 mm mit einer Korngröße zwischen 100 und 2000 µm und einer sich daran anschließenden Stengelkristallzone, die in Radiusrichtung orientierte Körner mit einer Korngröße zwischen ca. 1000 µm und 6000 µm aufweist.

Die Körner sind sowohl in der oberflächennahen Feinkornzone als auch in der sich daran anschließenden Stengelkristallzone mit sogenannten Dendriten durchsetzt, was in der Figur 2 dargestellt ist. Dies ist für Gussgefüge, die nicht weiter umgeformt werden, charakteristisch. Diese Dendriten führen zu einer mechanischen Verstärkung des Gussgefüges. Durch diese mechanische Verstärkung des Gussgefüges werden die in der Beschreibungseinleitung erwähnten sehr guten Gießeigenschaften der erfindungsgemäßen schleudergegossenen Gießräder maßgeblich erzielt.

In der Figur 3 wird noch einmal ein Ausschnitt aus einem Gussgefüge aus einem Cu-Cr-Zr-Gießradwerkstoffes gezeigt. Hierbei sind wiederum deutlich die in Radiusrichtung orientierten Körner mit langgestreckter Korngeometrie erkennbar.

Es wird angemerkt, dass die in den Figuren 1, 2 und 3 gezeigten Fotografien von Schliffen an Cu-Cr-Zr-Gießradwerkstoffen lediglich zur Veranschaulichung eines einzelnen Gießradwerkstoffes dienten. Schliffbilder und metallurgische Aufnahmen von Cu-Ni-Si-Gießradwerkstoffen sowie von Gießradwerkstoffen aus Cu-Be-Bronzen zeigen ähnliche Gussgefüge, die ebenfalls die typischen Dendriten aufweisen.

## Patentansprüche

1. Rotationssymmetrisches Gießrad bestehend aus einer Legierung mit nicht-äquiaxialer Kornstruktur zur Herstellung von amorphen und/oder mikrokristallinen Metallbändern mittels Rascherstarrung,
**dadurch gekennzeichnet, daß** die Körner langgestreckt sind und ihre lange Achse im wesentlichen senkrecht zur Gießradoberfläche orientiert ist.

2. Gießrad nach Anspruch 1,
**dadurch gekennzeichnet, daß** es mittels Schleuderguß hergestellt wird.

3. Gießrad nach Anspruch 1,
**dadurch gekennzeichnet, daß** die Ausdehnung der einzelnen Körner senkrecht zur Gießradoberfläche mindestens doppelt so groß ist wie deren Ausdehnung in der Gießradoberfläche.

4. Gießrad nach Anspruch 1,
**dadurch gekennzeichnet, daß** die Kornstruktur über den Gießradumfang homogen ist.

5. Gießrad nach Anspruch 1,
**dadurch gekennzeichnet, daß** die Korngröße an der Gießradoberfläche kleiner als 500 µm ist.

6. Gießrad nach Anspruch 5,
**dadurch gekennzeichnet, daß** die Korngröße an der Gießradoberfläche kleiner als 200 µm ist.

7. Gießrad nach Anspruch 6,
**dadurch gekennzeichnet, daß** die Korngröße an der Gießradoberfläche kleiner als 100 µm ist.

8. Gießrad nach Anspruch 1,
**gekennzeichnet durch** eine hohe Wärmeleitfähigkeit.

9. Gießrad nach Anspruch 1,
**dadurch gekennzeichnet, daß** es aus einer Cu-Cr-Zr-Legierung besteht.

10. Gießrad nach Anspruch 1,
**dadurch gekennzeichnet, daß** es aus einer Cu-Ni-Si-Legierung besteht.

11. Gießrad nach Anspruch 1,
**dadurch gekennzeichnet, daß** es aus einer Cu-Be-Bronze besteht.

12. Gießrad nach Anspruch 1,
**gekennzeichnet durch** einen Durchmesser von mindestens 300 mm.

13. Gießrad nach Anspruch 1,
**dadurch gekennzeichnet, daß** es in Form eines Ringes auf eine Nabe aufgeschrumpft wird.

14. Gießrad nach Anspruch 1,
**dadurch gekennzeichnet, daß** Kühlbohrungen, durch welche eine Flüssigkeit fließt, vorgesehen sind.

## Claims

1. Rotationally symmetrical casting wheel consisting of an alloy having a non-equiaxed grain structure for the production of amorphous and/or microcrystalline metal strips by means of rapid solidification, **characterised in that** the grains are elongated and their long axes are oriented substantially perpendicularly to the surface of the casting wheel.

2. Casting wheel according to claim 1, **characterised in that** it is produced by means of centrifugal casting.

3. Casting wheel according to claim 1, **characterised in that** the expansion of the individual grains perpendicularly to the surface of the casting wheel is at least twice as large as their expansion in the surface of the casting wheel.

4. Casting wheel according to claim 1, **characterised in that** the grain structure is homogeneous over the circumference of the casting wheel.

5. Casting wheel according to claim 1, **characterised in that** the grain size on the surface of the casting wheel is smaller than 500 µm.

6. Casting wheel according to claim 5, **characterised in that** the grain size on the surface of the casting wheel is smaller than 200 µm.

7. Casting wheel according to claim 6, **characterised in that** the grain size on the surface of the casting wheel is smaller than 100 µm.

8. Casting wheel according to claim 1, **characterised by** high thermal conductivity.

9. Casting wheel according to claim 1, **characterised in that** it consists of a Cu-Cr-Zr alloy.

10. Casting wheel according to claim 1, **characterised in that** it consists of a Cu-Ni-Si alloy.

11. Casting wheel according to claim 1, **characterised in that** it consists of a Cu-Be bronze.

12. Casting wheel according to claim 1, **characterised by** a diameter of at least 300 mm.

13. Casting wheel according to claim 1, **characterised in that** it is shrunk on to a hub in the form of a ring.

14. Casting wheel according to claim 1, **characterised by** cooling channels through which a liquid flows.

## Revendications

1. Roue de coulée qui est une pièce de révolution, en alliage de structure granulaire non équiaxiale, pour fabriquer des bandes métalliques amorphes et/ou microcristallines par solidification rapide,
**caractérisée en ce que**
les grains sont allongés avec leurs axes longitudinaux essentiellement perpendiculaires à la surface de la roue de coulée.

2. Roue de coulée selon la revendication 1,
**caractérisée en ce qu'**
elle est fabriquée par coulée centrifuge.

3. Roue de coulée selon la revendication 1,
**caractérisée en ce que**
la dimension des grains individuels perpendiculairement à la surface de la roue de coulée est la double de leur dimension dans la surface de la roue de coulée.

4. Roue de coulée selon la revendication 1,
**caractérisée en ce que**
la structure de la roue est homogène à la surface périphérique.

5. Roue de coulée selon la revendication 1,
**caractérisée en ce que**
la grosseur de grain à la surface périphérique est inférieure à 500 microns.

6. Roue de coulée selon la revendication 5,
**caractérisée en ce que**
la grosseur de grain à la surface périphérique est inférieure à 200 microns.

7. Roue de coulée selon la revendication 6,
**caractérisée en ce que**
la grosseur de grain à la surface périphérique est inférieure à 100 microns.

8. Roue de coulée selon la revendication 1,
**caractérisée en ce qu'**
elle présente une conductibilité thermique élevée.

9. Roue de coulée selon la revendication 1,
**caractérisée en ce qu'**
elle est faite d'un alliage Cu-Cr-Zr.

10. Roue de coulée selon la revendication 1,
**caractérisée en ce qu'**
elle est faite d'un alliage Cu-Ni-Si.

11. Roue de coulée selon la revendication 1,
**caractérisée en ce qu'**
elle est faite d'un bronze de Cu-Be.

12. Roue de coulée selon la revendication 1,
**caractérisée en ce qu'**
elle a un diamètre d'au moins 300 mm.

13. Roue de coulée selon la revendication 1,
**caractérisée en ce qu'**
elle a la forme d'un anneau fretté sur un moyeu.

14. Roue de coulée selon la revendication 1,
**caractérisée en ce qu'**
il est prévu des alésages de refroidissement dans lesquels circule un liquide.
